# EUROPÄISCHE PATENTSCHRIFT

(11) **EP 0 989 195 B1**
(45) Veröffentlichungstag und Bekanntmachung des Hinweises auf die Patenterteilung: **24.04.2002**
(21) Anmeldenummer: 98810967.4
(22) Anmeldetag: 25.09.1998
(51) Int. Cl.: C22C 21/12, C22F 1/057

(54) **Warmfeste Aluminiumlegierung vom Typ AlCuMg**
Heat resisting aluminium alloy of the type AlCuMg
Alliage à base d'alumium de type AlCuMg resistant à la chaleur

(43) Veröffentlichungstag der Anmeldung: 29.03.2000
(73) Patentinhaber: Alcan Technology & Management AG, 8212 Neuhausen am Rheinfall (CH)
(72) Erfinder: Höllrigl, Günther, 8200 Schaffhausen (CH); Jaquerod, Christophe, 3976 Noes (CH)

(56) Entgegenhaltungen:
- EP-A- 0 224 016
- EP-A- 0 756 017
- WO-A-95/27091
- WO-A-96/29440
- US-A- 5 630 889
- US-A- 5 652 063
- US-A- 5 800 927
- ANYALEBECHI P N ET AL: "EFFECT OF SUPEREUTECTIC HOMOGENIZATION ON INCIDENCE OF POROSITY IN ALUMINUM ALLOY 2014 INGOT" METALLURGICAL AND MATERIALS TRANSACTIONS B: PROCESS METALLURGY & MATERIALS PROCESSING SCIENCE, Bd. 25B, Nr. 1, 1. Februar 1994, Seiten 111-122, XP000425868
- M.J.HAYNES AND R.P.GANGLOFF: "ELEVATED TEMPERATURE FRACTURE TOUGHNESS OF Al-Cu-Mg-Ag SHEET: CHARACTERIZATION AND MODELING " METALLURGICAL AND MATERIALS TRANSACTIONS, Bd. 28A, Nr. 9, Seiten 1815-1829, XP002087749

## Beschreibung

Die Erfindung betrifft eine Aluminiumlegierung nach dem Oberbegriff von Anspruch 1.

Zur Herstellung von Kunststoffbauteilen durch Spritzgiesstechnik werden heute Betriebstemperaturen bis gegen 160°C angewendet. Für den Formenbau werden hochfeste Aluminiumlegierungen eingesetzt, welche ihre Festigkeit durch Ausscheidungshärtung erhalten. Die erwähnten Betriebstemperaturen von ca. 160°C erreichen jedoch den Überhärtungsbereich der aushärtbaren hochfesten Werkstoffe vom Typ AlZnMgCu. Für den Einsatz bei erhöhten Temperaturen sind deshalb AlCu- und AlCuMg-Legierungen besser geeignet, um ein hohes Festigkeitsniveau bei diesen erhöhten Betriebstemperaturen über einen langen Zeitraum zu erhalten.

Als Legierungen vom Typ AlCuMg mit gleichzeitig hoher mechanischer Festigkeit und hoher Wärmebeständigkeit haben sich in der Praxis vor allem die Legierung AA2618 und, wegen ihrer guten Schweissbarkeit, die Legierung AA2219 durchgesetzt. Eine neuere Legierung vom Typ AA2618 mit guter Warmfestigkeit ist aus EP-A-0756014 bekannt. Weitere Legierungen vom Typ AlCuMg sind in US-A-5 630 889, US-A-5 652 063, US-A-5 800 927 und EP-A-0 224 016 offenbart.

Der Erfindung liegt die Aufgabe zugrunde, eine Legierung vom Typ AlCuMg der eingangs genannten Art mit einer gegenüber den bekannten Legierungen nach dem Stand der Technik erhöhten thermischen Stabilität zu schaffen. Insbesondere soll die Legierung zur Herstellung von Kunststoffformen, d.h. Spritzgiessformen zum Spritzgiessen von Kunststoff, bei Betriebstemperaturen bis zu etwa 160°C geeignet sein.

Zur erfindungsgemässen Lösung der Aufgabe führt eine Legierung mit den Merkmalen von Anspruch 1.

Es hat sich gezeigt, dass die erfindungsgemässe Legierung gegenüber den AlCuMg-Legierungen nach dem Stand der Technik eine geringere Abschreckempfindlichkeit aufweist, was dazu führt, dass bei der Herstellung dicker Platten der Festigkeitsverlust in der Plattenmitte kleiner ist.

Zur Erzielung einer möglichst hohen Festigkeit bei gleichzeitig guter Korrosionsbeständigkeit beträgt der Kupfergehalt 5.2 bis 5.4 Gew.-%.

Die maximale Löslichkeit für Kupfer liegt bei dieser Legierung bei etwa 5.2 bis 5.3% Cu. Ein Teil des Kupfers wird in den primären intermetallischen Phasen AlFeMnCu absorbiert, was es überhaupt ermöglicht, praktisch an die Löslichkeitsgrenze zu gehen. Bei höheren Kupfergehalten entsteht im Gefüge die primäre eutektische Phase Al₂Cu, die keinen Beitrag an die Festigkeit leistet, als kathodisches Lokalelement jedoch den Korrosionswiderstand der Legierung herabsetzt.

Bevorzugt liegt die erfindungsgemässe Legierung hauptsächlich im Phasenfeld der θ'-Ausscheidungshärtung, mit der Gleichgewichtsphase Al₂Cu. Steigt der Magnesiumgehalt über 0.6%, so ergeben sich entsprechend Anteile von S'-Ausscheidungshärtung, mit der Gleichgewichtsphase Al₂CuMg. Der positive Effekt eines Silberzusatzes auf die Ausscheidungshärtung ist jedoch bei der θ'-Ausscheidungshärtung bevorzugt wirksam, weil das Silber zusammen mit dem Magnesium die Ω-Phase bilden kann, und zwar auf den (111) Gitterebenen der Aluminiummatrix, was zu einem zusätzlichen Festigkeitsanstieg führt. Bei noch höheren Magnesiumgehalten wird die Ausscheidung der Ω-Phase von der S'-Ausscheidung überlagert und setzt die festigkeitssteigernde Wirkung von Silber herab. Hinzu kommt, dass eine Legierung mit höheren Magnesiumgehalten empfindlich auf die Geschwindigkeit der Abschreckbehandlung reagiert, was zu einem Festigkeitsverlust in der Mitte von dicken Platten führt. Mit der erfindungsgemässen Beschränkung des Magnesiumgehaltes wird ein Optimum zwischen erzielbarer Festigkeit bei Raumtemperatur und bei erhöhten Temperaturen erreicht. Die erfindungsgemässe Legierung eignet sich daher insbesondere zur Herstellung dicker Platten.

Wie vorstehend erwähnt, kann zur weiteren Steigerung der Festigkeit die Legierung 0.05 bis 0.5 Gew.-%, vorzugsweise 0.3 bis 0.5 Gew.-% Silber enthalten.

Insbesondere für die Anwendung der erfindungsgemässen Legierung als Werkstoff für den Formenbau ist eine möglichst isotrope Verteilung der Eigenspannungen im Querschnitt der durch Warmwalzen gefertigten Platten anzustreben. Für den Abbau der Eigenspannungen ist u.a. die Korngrösse und die Kornform in der Platte von Bedeutung. Je feiner und gleichmässiger die Kristalle nach der Rekristallisation bei der vorzugsweise im Bereich von 510 bis 525° C durchgeführten Lösungsglühung vorliegen, desto besser können sich die Eigenspannungen im Querschnitt der Platte ausgleichen. Die Korngrenzen wirken dabei als Senken für Versetzungen beim Abbau von lokalen Spannungsspitzen. Durch einen Zusatz von 0.12 bis 0.25 Gew.-% Zirkonium kann ein feines Korngefüge in der warmgewalzten Platte erreicht werden, indem man die Wärmebehandlung und die Warmwalztemperaturen so steuert, dass eine möglichst homogene Verteilung von submikronen Ausscheidungen von Al₃Zr im Gefüge entsteht.

Die erfindungsgemässe Herstellung einer Platte ist gekennzeichnet durch die Schritte
- Giessen eines Barrens aus der Legierung,
- Homogenisieren des gegossenen Barrens,
- Halten des Barrens während mindestens 2.5 h in einem Temperaturbereich von 380 bis 440°C,
- Warmwalzen des Barrens zur Platte im Temperaturbereich von 380 bis 440°C,
- Lösungsglühen der Platte,
- Abschrecken der Platte,
- Strecken der Platte um 1 bis 5%, und
- Warmaushärten der Platte.

Die homogenisierten Gussbarren können entweder von der Homogenisierungstemperatur auf die Halte- bzw. Warmwalztemperatur abgekühlt oder in diesen Temperaturbereich aufgeheizt werden. Beim Halten des Barrens im Temperaturbereich von 380 bis 440°C tritt mit der Ausscheidung der Gleichgewichtsphase Al₂Cu eine Heterogenisierung ein. Beim anschliessenden Warmwalzen in demselben Temperaturbereich werden die Phasengrenzflächen der Al₂Cu-Teilchen als bevorzugte Keimstellen für die Al₃Zr-Ausscheidungen gebildet. Beim darauffolgenden Aufheizen der Warmwalzplatte auf die Lösungsglühtemperatur lösen sich die Al₂Cu-Teilchen auf und zurück bleibt eine gleichmässige Verteilung der feinen, submikronen Al₃Zr-Ausscheidungen, welche bevorzugt an den ursprünglichen Al₂Cu-Teilchengrenzen sowie an Subkorngrenzen liegen und damit eine homogene Verteilung ergeben. Diese feinen Al₃Zr-Teilchen bewirken eine starke Wachstumshemmung bei der Rekristallisation während der Lösungsglühung und es resultiert das gewünschte isotrope Korngefüge in der Platte.

Grundsätzlich kann die Legierung, die sich insbesondere zur Herstellung von Kunststoffformen eignet, ausgehend von einem Gussblock ohne Knetoperationen weiterverarbeitet werden, jedoch beinhaltet das Herstellungsverfahren üblicherweise mindestens einen Knetschritt. Sofern es die Dimensionen einer herzustellenden Form zulassen, werden als Ausgangsmaterial bevorzugt warmgewalzte Platten eingesetzt. In gewissen Fällen kann es sich auch als zweckmässig erweisen, eine Dickenabnahme beispielsweise in einer ersten Richtung durch Warmwalzen und in einer zweiten Richtung durch Schmieden zu erzeugen. Insbesondere zur Herstellung von kostengünstigen Formen für die Produktion von Massenteilen kann auch Strangpressen als Verarbeitungsschritt in Betracht gezogen werden. Mit dem Strangpressen eröffnet sich grundsätzlich auch die Möglichkeit, gewisse Konturen einer späteren Form bereits vorzuformen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: Dehnungs-Zeit Diagramm von erfindungsgemässen Legierungen im Vergleich zu Legierungen nach dem Stand der Technik.

### Beispiele

Die chemischen Analysen der untersuchten Legierungen sind aus der Tabelle 1 ersichtlich. Die Legierung A ist erfindungsgemäss, die Legierungen BAA2618 und AA 2219 dienen als Vergleichslegierungen bzw. Referenzwerkstoffe.

**Tabelle 1**

| Leg. | Zusammensetzung [Gew.-%] | | | | | | | | | |
|---|---|---|---|---|---|---|---|---|---|---|
| | Si | Fe | Cu | Mn | Mg | Ag | Ti | V | Zr | Ni |
| A | 0.10 | 0.14 | 5.25 | 0.30 | 0.60 | 0.38 | 0.08 | -- | 0.18 | -- |
| B | 0.10 | 0.14 | 5.30 | 0.30 | 0.60 | -- | - | 0.09 | 0.20 | -- |
| AA2618 | 0.15 | 1.05 | 2.60 | -- | 1.65 | -- | 0.06 | -- | -- | 1.10 |
| AA2219 | 0.06 | 0.06 | 6.11 | 0.31 | 0.02 | -- | 0.04 | 0.08 | 0.12 | -- |

Die Legierungen A und B wurden als Stranggussbarren in industriellem Massstab gegossen. Die Homogenisierung der Gussbarren zum Ausgleich der erstarrungsbedingten Kristallseigerungen erfolgte nach der üblichen Vorschrift für AlCuMg-Legierungen.

Die nach der Homogenisierungsglühung abgekühlten Barren wurden auf 410°C aufgeheizt, 3 h bei dieser Temperatur gehalten und nachfolgend ausgehend von dieser Temperatur auf eine Plattendicke von 70 mm gewalzt. Anschliessend wurden die Platten während 40 min bei einer Temperatur von 520°C lösungsgeglüht und nachfolgend in Wasser mittels definierter konvektiver Wärmeübertragung so abgeschreckt, dass die entstehenden Eigenspannungen durch die nachfolgende Streckoperation kontrollierbar waren. Die gestreckten Platten wurden anschliessend bei einer Temperatur von 180°C während 12 h warm ausgehärtet.

An Proben der warmausgehärteten Platten sowie an aus kommerziell erhältlichen Platten entnommenen Proben der Referenzwerkstoffe wurden die Fliessspannungen Rp 0.2 nach 300 h und 500 h Vorlagerung bei einer Temperatur von 160°C durch Zugversuche bei Raumtemperatur (RT) und bei 160°C ermittelt. Die Ergebnisse sind in den Tabellen 2 und 3 dargestellt. Die als Referenzwerkstoffe verwendeten Platten wiesen im Falle der Legierung AA2618 eine Dicke von 20 mm und bei der Legierung AA2219 eine Dicke von 90 mm auf.

**Tabelle 2**

| Legierung | Zugversuch bei RT (20°C) | |
|---|---|---|
| | Rp0.2 [MPa] nach 300 h | Rp0.2 [MPa] nach 500 h |
| A | 432 | 405 |
| B | 407 | 390 |
| AA2618 | 418 | -- |
| AA2219 | 340 | 335 |

**Tabelle 3**

| Legierung | Zugversuch bei 160°C | |
|---|---|---|
| | Rp0.2 [MPa] nach 300 h | Rp0.2 [MPa] nach 500 h |
| A | 370 | 350 |
| B | 342 | 332 |
| AA2618 | 350 | -- |
| AA2219 | 281 | 270 |

Die Kriechdaten wurden an Rundproben mit 160 mm Messlänge ermittelt. Aus dem Dehnungs-Zeit Diagramm in Fig. 1 sind die Ergebnisse für die vier untersuchten Legierungen ersichtlich. Die an die Probestäbe angelegte Last betrug 260 MPa, die Prüftemperatur wurde auf 160°C eingestellt. Die Kurve A zeigt deutlich die gegenüber den Vergleichslegierungen verbesserte Warmfestigkeit der erfindungsgemässen Legierung.

## Patentansprüche

1. Aluminiumlegierung vom Typ AlCuMg mit hoher mechanischer Festigkeit und hoher Wärmebeständigkeit, die im lösungsgeglühten, abgeschreckten, gestreckten und warmausgelagerten Zustand (T8) eine Fliessspannung bei Raumtemperatur von Rp0.2 > 450 MPa, nach einer Vorlagerung von 300 h bei 160°C eine Fliessspannung bei 160°C von Rp0.2 > 340 MPa und nach einer Kriechbelastung von 1000 h bei 160°C unter einer Zugspannung von 260 MPa eine Dehnung von weniger als 0.5% aufweist,
mit
5.2 bis 5.4 Gew.-% Kupfer
0.45 bis 0.65 Gew.-% Magnesium
0.2 bis 0.4 Gew.-% Mangan
max. 0.2 Gew.-% Silizium
max. 0.25 Gew.-% Eisen
max. 0.15 Gew.-% Titan
wahlweise noch
0.12 bis 0.25 Gew.-% Zirkonium
0.05 bis 0.5 Gew.-% Silber
wobei die Summe von Eisen und Silizium max. 0.25 Gew.-% und die Summe von Titan und Zirkonium max. 0.25 Gew.-% beträgt, und Aluminium als Rest mit herstellungsbedingten Verunreinigungen einzeln max. 0.05 Gew.-%, insgesamt max. 0.15 Gew.-% enthält.

2. Aluminiumlegierung nach Anspruch 1, **dadurch gekennzeichnet, dass** sie 0.3 bis 0.5 Gew.-% Silber enthält.

3. Verfahren zur Herstellung einer Platte aus einer Aluminiumlegierung nach Anspruch 1 oder 2, **gekennzeichnet durch** die Schritte
(a) Giessen eines Barrens aus der Legierung,
(b) Homogenisieren des gegossenen Barrens,
(c) Halten des Barrens während mindestens 2.5 h in einem Temperaturbereich von 380 bis 440°C,
(d) Warmwalzen des Barrens zur Platte im Temperaturbereich von 380 bis 440°C,
(e) Lösungsglühen der Platte,
(f) Abschrecken der Platte,
(g) Strecken der Platte um 1 bis 5%, und
(h) Warmaushärten der Platte.

4. Verwendung einer Aluminiumlegierung nach Anspruch 1 oder 2 oder einer Platte hergestellt mit dem Verfahren nach Anspruch 3 zur Herstellung von Kunststoffformen.

## Claims

1. Aluminium alloy of the AlCuMg type with high mechanical strength and high heat resistance, which, in the solution-annealed, quenched, stretched and artificially aged state (T8), displays yield stress at room temperature of Rp 0.2 > 450 MPa, yield stress at 160°C of Rp 0.2 > 340 MPa following pre-ageing for 300 h at 160°C and elongation of less than 0.5 % following creep for 1000 h at 160°C under tensile stress of 260 MPa, comprising
5.2 to 5.4 % by weight copper
0.45 to 0.65 % by weight magnesium
0.2 to 0.4 % by weight manganese
max. 0.2 % by weight silicon
max. 0.25 % by weight iron
max. 0.15 % by weight titanium and possibly also
0.12 to 0.25 % by weight zirconium
0.05 to 0.5 % by weight silver,
the sum of iron and silicon being a maximum of 0.25 % by weight and the sum of titanium and zirconium being a maximum of 0.25 % by weight, and the balance aluminium, with impurities due to production individually to a maximum of 0.05 % by weight and in total to a maximum of 0.15 % by weight.

2. Aluminium alloy according to claim 1, **characterised in that** it contains 0.3 to 0.5 % by weight silver.

3. Process for the production of a panel from an aluminium alloy according to claim 1 or claim 2, **characterised by** the steps
(a) casting an ingot from the alloy,
(b) homogenising the cast ingot,
(c) maintaining the ingot within a temperature range of 380 to 440°C for at least 2.5 h,
(d) hot rolling the ingot to form the panel within the temperature range of 380 to 440°C,
(e) solution annealing the panel,
(f) quenching the panel,
(g) stretching the panel by 1 to 5 %, and
(h) artificially ageing the panel.

4. Use of an aluminium alloy according to claim 1 or claim 2 or of a panel produced by the process according to claim 3 for the production of plastic moulds.

## Revendications

1. Alliage d'aluminium du type AlCuMg, à haute résistance mécanique et à haute résistance à la chaleur, qui après recuit de solubilisation, trempe, étirage et maintien à chand (T8) présente une résistance à l'écoulement à température ambiante Rp 0,2 > 450 MPa, et après maintien à 160° C pendant 300 h une résistance à l'écoulement à 160° C Rp 0,2 > 340 MPa, et après une sollicitation en criquage de 1 000 h à 160° C sous une contrainte en traction de 260 MPa un allongement inférieur à 0,5 %, avec
de 5,2 à 5,4 % en poids de cuivre
de 0,45 à 0,65 % en poids de magnésium
de 0,2 à 0,4 % en poids de manganèse
au plus 0,2 % en poids de silicium
au plus 0,25 % en poids de fer
au plus 0,15 % en poids de titane
et facultativement encore
de 0,12 à 0,25 % en poids de zirconium, et
de 0,05 à 0,5 % en poids d'argent,
la somme du fer et du silicium étant au maximum de 0,25 % en poids et la somme du titane et du zirconium au maximum 0,25 % en poids, l'aluminium faisant le reste avec les impuretés résultat de la fabrication représentant individuellement au plus 0,05 % en poids et globalement au plus 0,15 % en poids.

2. Alliage d'aluminium selon la revendication 1, **caractérisé en ce qu'**il contient de 0,3 à 0,5 % en poids d'argent.

3. Procédé de fabrication d'une plaque à partir d'un alliage d'aluminium selon la revendication 1 ou 2, **caractérisé par** les étapes consistant à :
(a) couler une barre de l'alliage,
(b) homogénéiser la barre coulée,
(c) maintenir la barre pendant au moins 2,5 h dans une plage de température de 380 à 440° C,
(d) laminer la barre à chaud en une plaque dans une plage de température de 380 à 440° C,
(e) donner un recuit d'homogénéisation à la plaque,
(f) tremper la plaque,
(g) étirer la plaque de 1 à 5 %, et
(h) durcir la plaque à chaud.

4. Utilisation d'un alliage d'aluminium selon la revendication 1 ou 2 ou d'une plaque fabriquée avec le procédé selon la revendication 3 pour la fabrication de moules à matières synthétiques.
